# EUROPÄISCHE PATENTSCHRIFT

(11) **EP 1 716 995 B1**
(45) Veröffentlichungstag und Bekanntmachung des Hinweises auf die Patenterteilung: **25.02.2009**
(21) Anmeldenummer: 06112951.6
(22) Anmeldetag: 24.04.2006
(51) Int. Cl.: B27K 5/00, B27K 3/36, B27K 3/26, B27K 3/52, B27N 1/00

(54) **Schutzmittel für lignocellulosisches Material auf Basis von Fettsäure- und Paraffinderivaten**
Composition based on fatty acids and paraffin derivatives for protecting lignocellulosic materials
Produit à base d'acides gras et de dérivés paraffiniques pour la protection des matériaux lignocellulosiques

(30) Priorität: 22.04.2005 EP 05103311
(43) Veröffentlichungstag der Anmeldung: 02.11.2006
(73) Patentinhaber: Georg-August-Universität Göttingen, 37073 Göttingen (DE)
(72) Erfinder: Militz, Holger, Prof. Dr., 37120 Bovenden (DE); Mai, Carsten, Dr., 37075 Göttingen (DE); Nguyen, Hong Minh, C/o Xuan Mai Hatay (VN)
(74) Vertreter: Taruttis, Stefan Georg

(56) Entgegenhaltungen:
- WO-A-01/23154
- WO-A-20/05009700
- DE-A1- 1 492 507
- DE-A1- 10 048 197
- DE-C- 921 051
- GB-A- 2 200 917
- HILL C A S ET AL: "The chemical modification of scots pine with succinic anhydride or octenyl succinic anhydride.I. Dimensional stabilisation" HOLZFORSCHUNG, BERLIN, DE, Bd. 52, Nr. 4, 1998, Seiten 427-433, XP002996213 ISSN: 0018-3830
- DATABASE WPI Week 198835 Derwent Publications Ltd., London, GB; AN 1988-244953 XP002405194 & JP 63 176101 A (TOKIWA MOKUZAI KOGYO KK) 20. Juli 1988 (1988-07-20)
- DATABASE WPI Week 199216 Derwent Publications Ltd., London, GB; AN 1992-127769 XP002405195 & JP 04 070302 A (ARAKAWA KAGAKU KOGYO KK) 5. März 1992 (1992-03-05)

## Beschreibung

Die vorliegende Erfindung betrifft Verbundmaterialien aus Holzpartikeln in Mischung mit Kunststoff und/oder Klebstoff.

Die erfindungsgemäßen Verbundmaterialien haben als Basis Kunststoff und/oder Klebstoff in Mischung mit Holzwerkstoffmit einem C6- bis C40-Kohlenwasserstoff, der mit Hydroxylgruppen reaktive Gruppen umfasst.

### Stand der Technik

Es ist bekannt, dass lignocellulosische Werkstoffe, insbesondere Holz und Holzwerkstoffe Umgebungsfeuchtigkeit aufnehmen und bei Schwankungen des Feuchtigkeitsgehalts Dimensionsveränderungen unterliegen. Dies führt insbesondere bei Holz zum Quellen und Schwinden, in der Folge zu Rissbildungen und bei aufgetragener Beschichtung zu deren Abplatzen. Weiterhin unterliegen lignocellulosische Werkstoffe, insbesondere Holz, dem Befall durch Pilze, einerseits durch holzzerstörende Pilze wie Basidiomyceten, andererseits durch verfärbende Pilze, beispielsweise Bläuepilze und Schimmel.

Bekannte Holzschutzmittel auf organischer Basis dienen der Verhinderung des Pilzbefalls. Diese werden im Allgemeinen für Holz in den Gefährdungsklassen 2 und 3 nach DIN 68800/3 bzw. EN 335 angewandt, haben eine relativ niedriges Molekulargewicht und sind monomer. Sie werden von den Mikroorganismen aufgenommen und wirken biozid. Dies sind beispielsweise 3-Iodo-2-propynyl-butyl-carbamat (IPBC), Triazole (Propiconazol, Tebuconazol) oder Kupfersalze.

Nachteilig an diesen bioziden Holzschutzmitteln ist, dass die Dimensionsstabilität von Holz bei Feuchtigkeitsschwankungen nicht verbessert wird.

Die WO 03/024680 beschreibt ein Holzschutzmittel, dass eine Mischung aus Tallöl mit mindestens 10 Gew.-% Harzsäuren umfasst, insbesondere zur Druckimprägnierung von Holz, gefolgt von einem Erwärmungsschritt auf wenigstens 100 °C.

Die DE 198 29 037 offenbart Konservierungsmittel für Holz aus Montanwachs, terpenhaltigen Montanwachsfraktionen, Paraffin, optional Kohlenwasserstoffwachs, optional Carbonsäuren (Stearinsäure) sowie optional anderen wasserabweisenden Stoffen mit dem Beispiel Kaffeewachs. Als biozider Wirkstoff können weiterhin als üblich bezeichnete Kupfer-, Chrom- und Arsenverbindungen, Aroma-, Bitter- und/oder andere Schädlingsabwehrstoffe, beispielsweise ätherische Öle enthalten sein.

Die DE 40 36 508 offenbart Wirkstoffe für ölige Holzschutzmittelformulierungen, die gegen holzzerstörende und holzverfärbende Pilze gerichtet sind.

Hill et al. (Holzforschung 427-433 (1998)) beschreiben die chemische Modifikation von Nadelholz mit Dicarbonsäureanhydriden zur Erhöhung der Dimensionsstabilität.

Die WO 2005/009700 A1 beschreibt die Hydrophobierung mit einem Schlichtemittel, beispielsweise Alkylketendimer und/oder Alkenyl-Bernsteinsäureanhydrid.

Die WO 01/23154 A1 beschreibt die Behandlung lignocellulosischer Materialien mit Hydrophobierungsmitteln, beispielsweise hydrophoben Kohlenwasserstoffketten oder einem Fluoralkylpolymer.

Die DE 1 492 507 beschreibt die Behandlung von Holzwerkstoffen mit Isocyanaten oder Diisocyanaten zur Hydrophobierung.

Die GB 2 200 917A beschreibt die Herstellung eines plastischen Holzmaterials aus Holzpartikeln, die mit einem polybasischen Säureanhydrid und einer ungesättigten Monoepoxyverbindung behandelt wurden, bei 120 °C bis 180 °C unter Druck.

Die Zusammenfassung zur JP 19870008799 beschreibt die Imprägnierung von Holz mit einem Alkylketendimer mit anschließender Wärmebehandlung zur Erhöhung der Witterungsbeständigkeit.

Die Zusammenfassung zur JP 19900173798 beschreibt die Imprägnierung von Holz mit substituierten Bernsteinsäureanhydriden, um diese mit Hydroxylgruppen des Holzes reagieren zu lassen.

Die DE 921 051 beschreibt Formkörper aus Holzteilen, die mittels Urethanen und Formaldehyd miteinander zu so genannten Spanplatten verklebt sind. Zusätzlich zu den Urethanen und Formaldehyd können noch zu Harzen kondensierbare Methylolverbindungen mitverwendet werden.

Die DE 100 48 197 A1 beschreibt Holzfaserplatten aus Holzpartikeln, die zunächst durch Imprägnieren mit einer Lösung von Essigsäureanhydrid acetyliert und anschließend bei 140 °C getrocknet werden. Die acetylierten Holzfasern werden mit einem Bindemittelharz besprüht und anschließend bei erhöhter Temperatur zu einer Faserplatte gepresst.

Die DE 39 27 108 A1 offenbart ein mikrobizides Holzschutzmittel mit wasserlöslichen kationischen oder kationisierbaren mikrobiziden Verbindungen, die durch Bindung an eine Harzsäure oder deren Derivat wasserunlöslich sind. Als mikrobizide Verbindung, die an Harzsäure gekoppelt ist, werden Chloracetamid, quartäre Ammoniumverbindungen wie substituiertes Dimethylbenzylammoniumsalz, z.B. Alkyldimethylbenzylammoniumchlorid genannt.

Die WO 98/24603 betrifft die Verwendung von Borsäuretriestern hydrophober Kohlenwasserstoffsäuren mit 5 bis 60 Kohlenstoffatomen, die optional hydroxy-, carboxy-und/oder aminofunktionalisiert sein können, zur Hydrophobierung von Holz.

Die DE 40 20 495 A1 verwendet mit Isocyanat modifiziertes Leinöl in Mischung mit einem Sikkativ in einem Lösungsmittel aus aliphatischen, kohlenwasserstofffreien Flüssigkeiten in Mischung mit einer feinteiligen Paraffin-, Wachs- oder Polyolefin-Dispersion. Als Biozid kann zusätzlich N, N-Diaryl-N'-aryl-N'-(trihalogenmethylthio)sulfamid zugesetzt werden.

Die US 4 360 385 offenbart Holzbehandlungsmittel, die einen wasserabweisenden Stoff aus der Gruppe der α-Olefine oder Paraffinfraktionen aufweisen, sowie einen Konservierungsstoff aus der Gruppe der Holzkonservierungsstoffe, Alkydharze, quartären Ammoniumhaliden, Sulfaten und Hydroxiden, sowie Alkyl- und Arylester von Phosphor enthaltenden und Schwefel enthaltenden Säuren in Mischung mit organischem Lösungsmittel.

Die Zusammenfassung der JP 01174404 A beschreibt ein Mittel zur Behandlung von Holz mit epoxidierten höheren Fettsäureestern, die durch Umsetzen epoxidierten Leinsamenöls mit P-T-Octylphenol und Formalin im Sauren erhältlich ist. Durch Imprägnieren von Holz und Trocknen bei 140 °C wird das Holz zunächst vom epoxidierten Fettsäureester modifiziert, wobei anschließend epoxidierte Fettsäureester und Novolak-Harz polymerisieren und aushärten.

Die WO 03/024681 A1 betrifft ein Holzschutzmittel auf Basis von Fettsäuren und/oder Harzsäuren, die zumindest teilweise verseift sind, wobei als Gegenion Calcium und/oder Aluminium genannt werden.

Weiterhin ist aus der DE 1492507 bekannt, Spanplatten durch Verkleben von Holzpartikeln herzustellen, wobei als Klebstoff insbesondere Formaldehyd-Harz eingesetzt wird. Dieser häufig eingesetzte, weil preiswerte Klebstoff hat jedoch für den Nachteil, dass damit hergestellte Spanplatten bei hoher Feuchtigkeit, insbesondere bei Berührung mit Wasser, aufquellen.

### Aufgabe der Erfindung

Die Aufgabe der vorliegenden Erfindung liegt darin, Holz - Kunststoff- Verbundmaterialien (WPCs) bereitzustellen, die eine verringerte Wasseraufnahme aufweisen, insbesondere in Verbindung mit im wesentlichen gleichbleibenden oder verbesserten Festigkeitseigenschaften im Vergleich mit herkömmlichen WPCs. Derartige Verbundmaterialien enthalten neben Holzpartikeln ein synthetisches Polymer, beispielsweise einen Thermoplast wie Polyethylen, Polypropylen, andere Polyolefine, Polystyrol, Polyvinyl, Polyvinylchlorid oder deren Copolymerisate, alternativ Duroplasten, beispielsweise Polyamide, Alkyd- oder Phenolharze.

### Allgemeine Beschreibung der Erfindung

Zur Lösung der oben gestellten Aufgabe stellt die Erfindung Schutzmittel zur Behandlung von Holz in Mischung mit Kunststoff und/oder Klebstoff auf Basis von Kohlenwasserstoffen in Form funktionalisierter reaktiver Fettsäurederivate, die durch Schutzkolloide feinverteilt als Dispersion bzw. Emulsion und in Mischung mit Zirkon- und/oder Aluminiumsalz in wässriger Mischung vorliegen, zur Verfügung.

Das Schutzmittel kann durch Imprägnieren, beispielsweise unter angelegtem Vakuum oder Druck, Tauchen oder Streichen auf das lignocellulosische Material aufgebracht werden.

Die vorliegende Erfindung stellt Schutzmittel auf Basis von Fettsäurederivaten und Paraffin bereit, die in besonderer Weise zum Schutz lignocellulosischer Materialien geeignet sind, da sie in wässriger und/oder lösungsmittelhaltiger Zusammensetzung oder aus überkritischem CO₂ auf das lignocellulosische Material aufgebracht bzw. in dieses imprägniert werden können, andererseits mit dem lignocellulosischen Material eine Bindung eingehen, die auf physikalische Wechselwirkungen und, wie von den Erfindern angenommen wird, auch auf chemische Wechselwirkungen zurückgeführt werden kann. In der Folge verleihen die erfindungsgemäßen Schutzmittel lignocellulosischen Materialien einen dauerhaften Schutz gegen den Befall mit Mikroorganismen, insbesondere gegen Schimmelpilze, und in Kombination mit der fungiziden Wirkung eine erhöhte Dimensionsstabilität bei Feuchtigkeitsschwankungen.

Bei der Verwendung dieser Schutzmittel zur Behandlung von Holzpartikeln in Spanplatten oder WPCs werden deren Beständigkeit gegen Feuchtigkeit und flüssiges Wasser erhöht, sowie die Beständigkeit gegen Pilzbefall. Die Festigkeitseigenschaften dieser Verbundwerkstoffe werden durch die erfindungsgemäßen Schutzmittel nicht wesentlich beeinträchtigt, vorzugsweise verbessert.

In einer bevorzugten Ausführungsform können die erfindungsgemäßen Schutzmittel als wässrige Zubereitungen, d.h. wässrige Mischungen, bzw. Dispersion / Emulsion von Kohlenwasserstoffen beschrieben werden, die durch Derivatisierung oder durch Mischung mit Metallkationen zur Behandlung von Holz und Holzwerkstoffen in ihrer hydrophobierenden und pilzwidrigen Wirkung gegenüber herkömmlichen Hydrophobierungsmitteln verstärkt sind. Der Kohlenwasserstoffanteil des Schutzmittels, d.h. der Fettsäurerest, ist vorzugsweise gradkettig mit 8 bis 50, bevorzugt bis 40 oder bis 20 Kohlenstoffatomen und ungesättigt, vorzugsweise gesättigt. Der Kohlenwasserstoffanteil ist substituiert, vorzugsweise mit verzweigten, vorzugsweise gradkettigen, gesättigten oder ungesättigten Kohlenwasserstoffketten derivatisiert.

Erfindungsgemäß erfolgt die Derivatisierung des Kohlenwasserstoffanteils dabei so, dass das Schutzmittel Gruppen aufweist, die mit Lignocellulose reagieren können, nämlich N-Methylolgruppen.

In bevorzugter Ausführung enthalten die Schutzmittel Katalysatoren, die die Reaktion des derivatisierten Kohlenwasserstoffanteils mit lignocellulosischen Hydroxylgruppen fördern. Katalysatoren für Schutzmittel, die reaktive N-Methylolgruppen enthalten, sind Metallsalze aus der Gruppe der Metallhalogenide, Metallsulfate, Metallnitrate, Metalltetrafluoroborate, Metallphosphate oder deren Gemische. Beispiele sind Magnesiumchlorid, Zinkchlorid, Lithiumchlorid, Lithiumbromid, Bortrifluorid, Aluminiumchlorid, Aluminiumsulfat, Zinknitrat, Natriumtetrafluoroborat oder deren Gemische. Geeignete Katalysatoren sind auch Ammoniumsalze aus der Gruppe Ammoniumchlorid, Ammoniumsulfat, Ammoniumoxalat, Diammoniumphosphat oder deren Gemische. Weitere geeignete Katalysatoren sind organische oder anorganische Säuren, beispielsweise Maleinsäure, Ameisensäure, Zitronensäure, Weinsäure, Oxalsäure, p-Toluolsulfonsäure, Salzsäure, Schwefelsäure, Borsäure oder deren Gemische. Bevorzugt werden Magnesiumchlorid, Zinkchlorid, Magnesiumsulfat, Magnesiumnitrat und/oder Aluminiumsulfat verwendet, besonders bevorzugt Magnesiumchlorid.

Dieser Katalysator wird in einer Konzentration von 0,1 bis 10 Gew.-%, bevorzugt 0,2 bis 8 Gew.-%, besonders bevorzugt 0,3 bis 5 Gew.-% , bezogen auf das Schutzmittel eingesetzt.

Zusätzlich zu den vorgenannten Kohlenwasserstoffen werden erfindungsgemäß Paraffine in Mischung mit Zirkon- und/oder Aluminiumsalz in wässriger Mischung eingesetzt. Die wässrige Mischung des Paraffins ist eine feinteilige Suspension bzw. eine kolloidale Mischung von Paraffin in Wasser. Zur Stabilisierung dieser feinteiligen Mischung bzw. kolloidalen Verteilung oder Emulsion können Emulgatoren bzw. Detergenzien eingesetzt werden, vorzugsweise jedoch Schutzkolloide. Denn Schutzkolloide ermöglichen ein Brechen der Emulsion bzw. der kolloidalen Feinverteilung am Holz bzw. Holzwerkstoff und ein Anlagern des Paraffins. Im Unterschied zu Emulgatoren oder Detergenzien weisen die Schutzkolloide eine geringere Neigung zur Auswaschung auf, sodass die hydrophobierende und pilzwidrige Wirkung des Paraffins stabiler bzw. dauerhafter ist. Der Zusatz von Zirkon-oder Aluminiumsalzen zur wässrigen Paraffinmischung führt gegenüber dem Einsatz von Paraffin allein zu einer Steigerung der hydrophobierenden Wirkung. Der Gehalt der wässrigen Paraffinmischung an Aluminium- und/oder Zirkonsalz führt überdies auch zu einer Erhöhung der Fixierung des Kohlenwasserstoffs und damit zur Erhöhung der Beständigkeit gegen Auswaschung von Kohlenwasserstoffen, z.B. Paraffin im Holz und Holzwerkstoff. Gegenwärtig wird diese Wirkung von Aluminium- und/oder Zirkonsalz auf die Bildung von Wasserstoffbrückenbindungen zwischen Kohlenwasserstoff und Holz oder Holzanteil im Holzwerkstoff zurückgeführt.

Bevorzugterweise werden Aluminium- und/oder Zirkonsalze in Anteilen von 0,01 bis 3 Gew.-%, vorzugsweise 0,1 bis 1 Gew.-%, bevorzugter bis 0,3 Gew.-% an der Emulsion eingesetzt. Bevorzugte Salze sind Aluminiumhydroxid, Aluminiumphosphat Aluminiumacetat und-formiat, Al₂O₃ in Ameisen-oder Essigsäure oder Aluminiumchlorid, Alaun, Zirkonchlorid, oxychlorid, -acetat und Zirkonsulfat.

### Genaue Beschreibung der Erfindung

Die Schutzmittel, aus denen eine wässrige Dispersion oder Emulsion hergestellt werden kann, sind unter anderem durch Umsetzung von Fettsäuren mit Melamin, das zumindest teilweise mit Formaldehyd umgesetzt ist, erhältlich, wobei das Reaktionsprodukt optional mit Methanol umgesetzt werden kann. Für diese Umsetzung können anstelle von Fettsäuren auch Fettsäureamide und/oder Fettalkohole eingesetzt werden.

Weiterhin sind Schutzmittel durch Umsetzung von Fettsäureamiden mit Formaldehyd oder durch Umsetzung von Fettsäure-Harnstoffverbindungen mit Formaldehyd erhältlich.

Erfindungsgemäß enthält das Schutzmittel Kohlenwasserstoffe, die durch Umsetzung von Fettsäuren und/oder Fettsäureamiden und/oder Fettalkoholen mit N-methylolierten Aminoverbindungen zugänglich sind, vorzugsweise Melamin, das zumindest teilweise mit Formaldehyd umgesetzt ist, entsprechend dem nachfolgend beispielhaft dargestellten Reaktionsschema:

Weiterhin können Reaktionsprodukte mit N-methylolierten Aminoverbindungen, z.B. Melamin, oligo- oder polymerisieren, um Oligo- oder Polymere zu bilden. Die Bildung dieser Oligo- oder Polymere läuft vorzugsweise autokatalytisch ab und kann durch Zusatz von bifunktionalisierten Verbindungen, die als Vernetzer wirken verstärkt werden, z.B. C1- bis C8-Diaminoalkanen und/oder Harnstoff.

Als weitere Abwandlung von Reaktionsprodukten mit N-methylolierten Aminoverbindungen, z.B. Melamin, wird unterstöchiometrisch zu den freien Aminogruppen Formaldehyd zugesetzt, so dass die Reaktionsprodukte noch mindestens eine freie Aminogruppe aufweisen, die mit den zugesetzten Fettsäuren und/oder Fettsäureanhydriden oder -chloriden reagieren. In der Folge werden auch Amidbindungen zwischen N-methylolierter Aminoverbindung und Fettsäurerest gebildet.

Alternativ zur Behandlung mit dem Schutzmittel wird lignocellulosisches Material mit den Reaktionskomponenten des Schutzmittels behandelt, also z.B. Mischungen des zur Fettsäure umgesetzten Kohlenwasserstoffs mit dem derivatisierenden Bestandteil der Fettsäure, z.B. Melamin, das durch Umsetzung mit Formaldehyd zumindest teilweise N-methyloliert ist, bzw. Fettsäureamid oder Fettsäureharnstoff mit Formaldehyd als derivatisierendem Bestandteil. Vorzugsweise werden die Mischungen der Reaktionskomponenten des Schutzmittels zur Behandlung des lignocellulosischen Materials in Kombination mit einem Katalysator eingesetzt, der die Reaktion mit den lignocellulosischen Hydroxylgruppen katalysiert. Auch für diese Ausführung der Erfindung eignen sich als Katalysator Metallsalze aus der Gruppe der Metallhalogenide, Metallsulfate, Metallnitrate, Metalltetrafluoroborate, Metallphosphate oder deren Gemische. Beispiele sind Magnesiumchlorid, Zinkchlorid, Lithiumchlorid, Lithiumbromid, Bortrifluorid, Aluminiumchlorid, Aluminiumsulfat, Zinknitrat, Natriumtetrafluoroborat oder deren Gemische. Geeignete Katalysatoren sind auch Ammoniumsalze aus der Gruppe Ammoniumchlorid, Ammoniumsulfat, Ammoniumoxalat, Diammoniumphosphat oder deren Gemische. Weitere geeignete Katalysatoren sind organische oder anorganische Säuren, beispielsweise Maleinsäure, Ameisensäure, Zitronensäure, Weinsäure, Oxalsäure, p-Toluolsulfonsäure, Salzsäure, Schwefelsäure, Borsäure oder deren Gemische. Bevorzugt werden Magnesiumchlorid, Zinkchlorid, Magnesiumsulfat, Aluminiumsulfat verwendet, besonders bevorzugt Magnesiumchlorid.

In einer ersten Variante der Behandlung lignocellulosischen Materials wird dieses mit einer Mischung eines Fettsäureamids mit Formaldehyd und Katalysator behandelt, in einer zweiten Variante mit einer Mischung einer Fettsäure-Hamstoff-Verbindung mit Formaldehyd und in einer dritten Variante mit einer Mischung aus Melamin, Formaldehyd, Katalysator und Fettsäure, Fettamin, Fettamid und/oder Fettalkohol.

Anstelle von Paraffin, das allgemein einen Schmelzpunkt von ca. 40 - 80 °C, insbesondere von 50- 60 °C aufweisen kann, können auch Wachs, Ceresin, Lanolin, Japan-Wachs, Vaselinöle, künstliche oder natürliche Harze sowie Latex eingesetzt werden, ebenfalls in wässriger Emulsion in Kombination mit einem Zirkon- und/oder Aluminiumsalz.

Die erfindungsgemäßen Mischungen können anstelle der wässrigen Mischung in Mischung mit Wasser oder vollständig in organischem Lösungsmittel oder überkritischen CO₂ zur Behandlung lignocellulosischer Materialien eingesetzt werden.

Bei der bevorzugten Ausführungsform wird das lignocellulosische Material, insbesondere Holz, mit dem Schutzmittel und/oder dessen Reaktionskomponenten behandelt und anschließend bei Temperaturen bis 200 °C getrocknet.

In weiter bevorzugter Ausführungsform enthält das Schutzmittel neben Fettsäurederivat als reaktivem Kohlenwasserstoffderivat zusätzlich unfunktionalisierte Kohlenwasserstoffe in Mischung mit Aluminium- und/oder Zirkonsalzen, z.B. Paraffin, Wachse oder andere hydrophobierende Mittel.

Zur Herstellung erfindungsgemäßer Spanplatten bzw. WPCs werden die Holzpartikel dieser Werkstoffe ebenfalls mit dem Schutzmittel behandelt und anschließend in bekannter Weise verklebt bzw. in eine Mischung mit synthetischen Polymeren eingebracht. Im Anschluss an die Hydrophobierung der Holzpartikel für Spanplatten bzw. WPCs kann zu der Mischung mit Klebstoff oder synthetischem Polymer noch eine Kopplungskomponente zugesetzt werden, vorzugsweise Maleinsäureanhydrid, besonders bevorzugt durch Umsetzung mit Maleinsäureanhydrid modifiziertes Polypropylen (MAPP).

Spanplatten, die mit Holzpartikeln hergestellt wurden, die mit Schutzmittel behandelt worden sind, zeigen eine höhere Beständigkeit gegenüber Feuchtigkeit, bzw. eine geringere Wasseraufnahme und Quellung, während die Festigkeitseigenschaften, insbesondere die Zugfestigkeit, nur unwesentlich beeinflusst sind. Auch im Vergleich mit Spanplatten, deren Holzpartikel vor der Verklebung mit Paraffin alleine anstelle des erfindungsgemäßen Schutzmittels behandelt wurden, weisen die erfindungsgemäßen Spanplatten bzw. WPCs eine höhere Beständigkeit gegen Feuchtigkeitsschwankungen, eine verbesserte Beständigkeit gegen Pilzbefall und verbesserte Festigkeitseigenschaften, insbesondere Zugfestigkeit auf.

Als Schutzkolloid kommen Einweißstoffe in Betracht, beispielsweise Leim, Gelatine, Celluloseether, z.B. Tylose, Cellapret, Gummen, Pflanzenschleime, Stärke und Dextrin, vorzugsweise jedoch Leim. Als Emulgator kommen unter anderem methoxylierte oder ethoxylierte C 12- bis C 20- Kohlenwasserstoffe, beispielsweise methoxylierte oder ethoxylierte Fettsäuren, insbesondere ethoxylierte Stearinsäure in Betracht.

Dabei ist es bevorzugt, dass Schutzkolloide oder als Emulgator eingesetzte Stoffe mit den Aluminium- oder Zirkonsalzen keine Niederschläge bilden. Weitere als Emulgator verwendbare Verbindungen sind Monoester höhermolekularer Fettsäuren mit polyvalenten Alkoholen, beispielsweise polyethoxyliertes Pflanzenöl (unter der Bezeichnung Emulphor erhältlich), Alkylphenolethoxylate (unter der Bezeichnung Igepal erhältlich), Diglycolstearat oder höheren aliphatischen oder hydroaromatischen Alkoholen. Weiterhin sind als Emulgator Salze höhermolekularer aliphatischer und aromatischer Sulfonsäuren, beispielsweise Alkylnaphthalinsulfonsäuren geeignet, sowie das unter der Bezeichnung Lamepon A bekannte Fettsäure- (z.B. Ölsäure) Eiweiß- (z.B. Kollagen oder Oligopeptide aus Kollagen) Kondensationsprodukt oder das Kollagentensid Lamepon F.

Die Erfindung wird nun anhand von Beispielen genauer mit Bezug auf die beigefügten Figuren näher erläutert, in denen
- Figur 1 die Wasseraufnahme mit Schutzmittel auf Basis N-methylolierter Stearinsäure imprägnierten Buchenholzes bei einem Tauchtest zeigt,
- Figur 2 die Aufnahme von Schutzmittel auf Basis eines reaktiven Fettsäurederivats und den Masseverlust von A) Kiefernholzproben und B) Buchenholzproben zeigt, die mit erfindungsgemäßem Holzschutzmittel behandelt worden sind, im Anschluss an die Inkubation mit holzzerstörenden Pilzen über 16 Wochen,
- Figur 3 die Bewertung verschiedener Holzarten hinsichtlich ihres Befalls zeigt, die mit erfindungsgemäßem Schutzmittel auf Basis eines reaktiven Fettsäurederivats behandelt wurden und anschließend für 6 Wochen dem Bläuepilz *Aureobasidium pullulans* ausgesetzt worden,
- Figur 4 Fotografien von Holzproben, die mit erfindungsgemäßem Schutzmittel auf Basis eines reaktiven Fettsäurederivats bzw. Wasser (Kontrolle) behandelt waren, im Anschluss an die 6-wöchige Inkubation mit *Aureobasidium pullulans* entsprechend Figur 3 zeigt,
- Figur 5 Fotografien von Holzproben zeigt, die mit erfindungsgemäßem Schutzmittel auf Basis eines reaktiven Fettsäurederivats bzw. Wasser (Kontrolle) behandelt sind, vor und nach Schnellbewitterung (QUV).

### Beispiel 1: Herstellung eines Schutzmittels für lignocellulosische Materialien aus fettsäuresubstituierten kationischen N-Methylolverbindungen

Als reaktives Fettsäurederivat wurde eine fettsäuresubstituierte kationische N-Methylolverbindung (Melaminstearylether) mit einem Zusatz der Lewissäure Aluminiumsulfat von 0,3 Gew.-% als Katalysator verwendet, um eine wässrige Zusammensetzung mit einer Konzentration von 5 Gew.-% zu erhalten.
Als Beispiel für lignocellulosisches Material werden Holzproben in die wässrige Emulsion getaucht, wobei Zeiten von 1 bis 48 Stunden zu zufriedenstellenden Ergebnissen führen. Anschließend wird getrocknet und bei einer Temperatur von 120 °C im Trockenschrank fixiert. Es lässt sich zeigen, dass das zur Verringerung der Wasseraufnahme im anschließenden Tauchversuch führt und eine oberflächliche Hydrophobierung erreicht wird.

### Beispiel 2: Verringerung der Wasseraufnahme von Holz durch Imprägnierung mit erfindungsgemäßem Schutzmittel

Buchenholzproben mit den Maßen 5 x 10 x 30 mm (radial, tangential, longitudinal) wurden in herkömmlicher Vakuum-Druck-Imprägnierung (120 mbar, 12 bar) mit Emulsionen entsprechend Beispiel 1 innerhalb von drei Stunden voll durchtränkt. Durch Erwärmung von 40 °C bis 120 °C über eine Dauer von 4 Tagen im Trockenschrank werden die Schutzmittel im Holz ausgehärtet und fixiert. Die Verringerung der Wasseraufnahme wurde durch Eintauchen der imprägnierten Buchenholzproben im Tauchtest über 96 Stunden mit anschließendem Vakuum bestimmt, jeweils mit unterschiedlichen Konzentrationen des Schutzmittels in der Tränklösung, die in Figur 1 angegeben sind. Die Wasseraufnahme in Prozent des Gesamtgewichts ist in Figur 1 dargestellt, die mit Wasser anstelle von Schutzmittelsuspension behandelte Buchenholzprobe zeigt als Vergleich die höchste Wasseraufnahme. Die Wasseraufnahme wurde durch Gewichtsbestimmung der Buchenholzproben festgestellt.

Als Beispiel für N-methylolierte Fettsäure wurde hier Stearinsäure eingesetzt. Bei Imprägnierung von Buchenholzproben mit einer fettsäuresubstituierten (Stearinsäure) kationischen N-Methylolverbindung auf Wasserbasis in den in Figur 1 angegebenen Gew.-% in wässriger Zusammensetzung wurde mit anschließender Wärmebehandlung über 40°C bis 120 °C über 4 Tage hinweg im Trockenschrank ebenfalls eine Verringerung der Wasseraufnahmekapazität der Buchenholzproben nachgewiesen.

Die Messergebnisse über 96 Stunden Tauchtest mit anschließendem Vakuum sind in Figur 1 dargestellt und zeigen, dass die Wasseraufnahme mit steigendem Gehalt der Imprägnierlösung an erfindungsgemäßem Schutzmittel die Wasseraufnahmekapazität des lignocellulosischen Materials sinkt.

### Beispiel 3: Erhöhung der Widerstandsfähigkeit lignocellulosischen Materials gegen holzabbauende Pilze

Holzproben mit den Maßen 5 x 10 x 30 mm (radial, tangential, longitudinal) wurden in einer wässrigen Schutzmittelsuspension nach Beispiel 1 behandelt, nämlich in Vakuum-Druck-Imprägnierung (120 mbar, 12 bar) über 3 Stunden mit einer 9 Gew.-% igen Suspension getränkt, danach bei ansteigender Temperatur von 40 °C bis 120 °C über 4 Tage hinweg im Trockenschrank behandelt.

Anschließend wurden die Holzproben über 16 Wochen holzabbauenden Pilzen ausgesetzt. Dabei wurden Buchenholzproben einer Kultur von *Trametes versicolor* (Weißfäule) und Kiefernholzproben einer Kultur von *Coniophora puteana* (Braunfäule) ausgesetzt. Der Masseverlust, der sich nach 16 Wochen bestimmen ließ, ist in Figur 2 dargestellt für A) imprägniertes Kiefernholz nach Abbau durch *Coniophora puteana* und B) Buchenholz nach Abbau durch *Trametes versicolor.* Die als Kontrolle bezeichnete Probe wurde jeweils gleich behandelt, außer dass anstelle des erfindungsgemäßen Schutzmittels allein Wasser verwendet wurde. Die mit Aufnahme bezeichnete Säule in Figur 2 A) und B) zeigt die Gewichtszunahme der jeweiligen Holzproben nach der Vakuum-Druck-Imprägnierung mit anschließender Wärmebehandlung vor dem Abbauversuch.

Die Ergebnisse in Figur 2 zeigen am Beispiel von Kiefernholz von Buchenholz deutlich, dass der Abbau des lignocellulosischen Materials durch holzzerstörende Pilze bei Imprägnierung mit dem Schutzmittel stark verringert wird.

### Beispiel 4: Erhöhung der Widerstandsfähigkeit gegen verblauende Pilze durch Schutzmittel

Plättchen verschiedener Holzarten (40 x 40 x 5 mm) wurden durch Vakuum-Druck-Imprägnierung (120 mbar, 12 bar) mit einer wässrigen Emulsion nach Beispiel 1 mit einem Gehalt von 3 bzw. 9 Gew.-% des Schutzmittels behandelt. Anschließend wurden die Plättchen 72 h bei 40 °C und 16 h bei 120 °C wärmebehandelt. Bei dieser Wärmebehandlung wurde zunächst Wasser abgetrocknet und bei höheren Temperaturen eine Reaktion des Schutzmittels mit dem lignocellulosischen Material durchgeführt. Anschließend wurden die Proben nach einer Sterilisation etwa 2 Wochen bei 20 °C und 65% relativer Luftfeuchte konditioniert.

Daran anschließend wurden die Plättchen in Agarschalen gelegt, die mit *Aureobasidium pullulans* besiedelt waren. Eine zweite Inokulierung der Plättchen erfolgte durch Auflegen eine kleinen runden Scheibe Agar, ebenfalls mit *Aureobasidium pullulans* besiedelt, auf die obere Fläche der Holzprobe. Jede Agarschale enthielt jeweils zwei behandelte Holzproben sowie zwei Kontrollproben, die mit Wasser anstelle des Schutzmittels parallel behandelt worden waren. Nach einer Inkubationsdauer von 6 Wochen wurde der Befall der Holzproben anhand einer willkürlichen Skala von 0 (ohne Befall) bis 4 (stark verblaut) bewertet.

Das Ergebnis ist in Figur 3 für die unterschiedlichen Holzarten dargestellt. Es ist deutlich, dass mit Ausnahme der Kiefernholzprobe eine höhere Konzentration des Schutzmittels in der Imprägnierlösung zu einem geringeren Befall des lignocellulosischen Materials durch verblauende Pilze führt.

In Figur 4 sind Fotografien der Holzplättchen, die mit einer 9 Gew.-%igen Suspension des Schutzmittels nach Beispiel 1 behandelt worden waren, nach der anschließenden Inkubation mit *Aureobasidium pullulans* über 6 Wochen gezeigt.

### Beispiel 5: Erhöhung der Bewitterungsfestigkeit lignocellulosischen Materials

Als Beispiel für lignocellulosisches Material wurden Kiefernholzproben durch Vakuum-Druck-Imprägnierung (120 mbar, 12 bar) mit einer wässrigen Emulsion gemäß Beispiel 1 mit 9 Gew.-% Schutzmittel behandelt. Anschließend wurden die Proben 72 h bei 40 °C und 16 h bei 120 °C thermisch behandelt, wodurch Wasser abgetrocknet wurde und das Schutzmittel mit dem lignocellulosischen Material reagierte.

Anschließend wurden die Holzproben sowie zum Vergleich mit Wasser behandelte Kontrollproben im Schnellbewitterungsgerät (Weathering Tester - Modell QUV/Spray, Pausch Messtechnik GmbH, Haan, Deutschland) geprüft.

Die eingestellte Bewitterung bestand aus einer Bestrahlung mit UVA-Licht (maximale Absorption bei 340 nm, 0,77 W /(m² nm) mit einer Fluoreszenz-Quelle über 48 Zyklen mit je 2,5 h UV-Strahlung bei 60 °C und 30 min Besprühen mit kaltem Wasser (6 bis 7 L/min). In Figur 5 sind Fotografien von Holzproben vor und nach der Schnellbewitterung, nämlich in der ersten Zeile mit Schutzmittel behandelte Holzproben, in der zweiten Zeile mit Wasser parallel behandelte Kontrollproben, wobei Spalte A die Oberflächen vor der Bewitterung zeigt, die Spalte B nach 24 h Kondensation mit 24 Subzyklen (2,5 h QUV + 0,5 h Spray), Spalte C nach 24 Stunden Kondensation + 30 Subzyklen (2,5 h QUV + 0,5 h Spray), und Spalte D nach 24 h Kondensation + 48 Subzyklen (2,5 h QUV + 0,5 h Spray).

Die Fotografien von Figur 5 zeigen deutlich, dass lignocellulosisches Material durch Behandlung mit erfindungsgemäßem Schutzmittel eine höhere Bewitterungsfestigkeit erhält, was sich unter anderem in der verringerten Rissbildung und der geringeren Vergrauung (ohne zugesetzte Mikroorganismen) zeigt.

### Beispiel 6: Spanplatten

Zur Herstellung von Spanplatten wurden Deckschicht- und Mittelschichtspäne, die aus einer Mischung aus 85% Fichtenholz und 15% Buchenholz bestanden, mit 1) Paraffin (Schmelzpunkt 50 - 60 °C) mit Aluminiumsalz-Zusatz (Hydrophobol APK),
2) Fettsäure-modifiziertes Melamin gemäß Beispiel 1 in Mischung mit Paraffin (1:1) und
3) Alkyldiketendimer
zu jeweils 3 Gew.-% in wässriger Emulsion suspendiert.

Zur Imprägnierung wurden die Späne in der Emulsion im Vakuumschrank für etwa eine Stunde bei einem Vakuum von ca. 40 mbar gehalten, anschließend wurde die Imprägnieremulsion unter leichtem Vakuum abfiltriert und die Späne im Trockenschrank für 12 Stunden bei 60 °C vorgetrocknet, schließlich bei 110 °C für 2 Stunden getrocknet. Referenzplatten wurde zum Vergleich aus unbehandelten Spänen hergestellt.

Die Späne wurden zu Spanplatten vom V 20 - Typ mit einer angestrebten Dicke von 20 mm und eine Rohdichte von 0,7 g/cm³ hergestellt. Als Leim wurde Harnstoff - Formaldehyd-Harz (UF - Harz Kaurit 350, BASF, Ludwigshafen) verwendet, der einen Trockensubstanzgehalt von 66,5 ±1%, einen pH von 7,5-9,5 bei 20 °C, eine Dichte von 1,28-1,3 g/cm³ (20 °C) und eine Viskosität ab Werk von 350 bis 600 mPas aufwies.

Für die Beleimung der Deckschicht- und Mittelschichtspäne wurde eine motorbetriebene Beleimungstrommel mit einem Volumen von ca. 0,154 m³ mit Keilriemenantrieb eingesetzt.

Die Beleimung erfolgte mit einer Beladungspistole (Firma Walter Pilot) mit einer 1,0 mm Düse.

Zur Heißpressung wurde eine Ein-Etagen Unterkolbenpresse (Firma Siempelkamp) mit einem maximalem hydraulischen Arbeitsdruck von 283 bar verwendet. Die plattenförmigen Preßstempel hatten ein Format von 600 x 800 x 80 mm und konnten auf 250 °C aufgeheizt werden.

Die Spanfeuchte der zur Plattenherstellung eingesetzten Späne lag unter 5%, die angestrebte Feuchte nach der Beleimung 12% bei der Deckschicht und 9% bei der Mittelschicht. Die Einwaage betrug für die angestrebte Rohdichte von 0,7 g/cm³ ca. 850 g für die Deckschicht und 1300 g für die Mittelschicht.

Leimflotten wurden durch Rühren mit einem Rührgerät (Firma Jahnke und Kunkel, Typ RE162) angesetzt. Die Beleimung in der Beleimungstrommel nach dem Umwälzverfahren wurde unter Aufsprühen des Leims durch eine in die Trommel ragende Düse durchgeführt. Die Streuung erfolgte Mithilfe einer Streuform (300 x 500 mm) auf ein Preßblech, das mit Antihaftpapier versehen war. Nach Aufstreuen der Deckschichtspäne auf das Preßblech wurden die Mittelschichtspäne aufgestreut, anschließend die obere Schicht an Deckschichtspänen. Vor dem maschinellen Pressen musste der Spankuchen manuell vorverdichtet werden.

Die Leimflotte hatte die folgende Zusammensetzung: Kaurit 350 zu 10 Gew.-% für Deckschicht, zu 8,5 Gew.-% für Mittelschicht, Ammoniumsulfat zu 0,5 Gew.-% für Deckschicht, zu 1 Gew.-% für Mittelschicht. Zur Pressung wurde ein Druck von 220 bar bei 195 °C über 4 min eingesetzt.

Nach der Pressung wurde die Spanplatte 24 h aushärten gelassen, auf 300 mm x 500 mm besäumt und mit einer Schleifmaschine auf 19 mm abgeschliffen.
Zur Prüfung der Wasserbeständigkeit wurde die Dickenquellung nach EN 317 und die Querzugfestigkeit nach EN 319 bestimmt; die Ergebnisse sind in der Tabelle 1 zusammengefasst:

**Tabelle 1: Ergebnisse Wasserbeständigkeit und Festigkeit von Spanplatten**

| | Kontrolle | Spanbehandlung 1 | Spanbehandlung 2 | Spanbehandlung 3 |
|---|---|---|---|---|
| Rohdichte[g/cm³] | 711 | 685 | 723 | 696 |
| Dickenquellung [%] nach 24 h | 20,4 | 6,7 | 7,3 | 9,5 |
| Querzugfestigkeit [N/mm²] | 0,78 | 0,59 | 0,66 | 0,72 |

### Beispiel 7: Holz - Kunststoff - Verbundwerkstoffe (WPCs)

Verbundwerkstoffe, die durch den Gehalt der Holzkomponente an einem Schutzmittel gekennzeichnet sind, wurden aus erfindungsgemäß behandelten Fichtenholzspänen und Polypropylen hergestellt.

500 g Fichtenholzspäne (Lignocell P super, Firma Rettenmaier) wurden in je 5 L einer 0,3 Gew.-%igen, 0,75 Gew.-%igen bzw. 1,5 Gew.-%igen Emulsion eines Paraffins (Schmelzpunkt 52 bis 54 °C) mit Aluminiumsalz (Vergleich, Versuchsreihe P), alternativ mit einem Fettsäure-modifizierten Melamin (erfindungsgemäß, Versuchsreihe F) suspendiert und für 2 Stunden bei Raumtemperatur horizontal geschüttelt, anschließend abfiltriert.

Die imprägnierten Späne wurden für je 72 Stunden bei 25 °C, 60 °C und 103 °C getrocknet. Anschließend wurden die Späne bei 20 °C und 65% relativer Feuchte bis zur Gewichtskonstanz klimatisiert und anschließend das Gewicht bestimmt. Ein Aliquot wurde bei 103 °C getrocknet und gewogen, um Trockengewicht bzw. Feuchte zu ermitteln. Als Vergleich wurden Späne nur in Wasser (Kontrolle) anstelle des Schutzmittels behandelt.

Der Verbundwerkstoff hatte einen Späneanteil von 60% mit 40% Polypropylen. Zunächst wurde eine mechanische Mischung der behandelten (P bzw. F) und unbehandelten (Kontrolle) Fichtenholzspäne mit Polypropylen durch mechanisches Mischen mit granuliertem Polypropylen (Polypropylen - Polyethylen - Copolymer, statistisch verteilt, Schmelzflussindex nach ISO 1133 1,8 ±0,4 g /10 min bei 230 °C / 2,16 kg) im Walzwerk bzw. Walzenstuhl hergestellt und anschließend gepresst. Auf dem Walzwerk wurden aus der Mischung aus granuliertem Polypropylen und den Fichtenholzspänen bei 180 °C bei einer Umdrehungszahl von 25 U/min über 5 bis 10 min homogene Walzfelle hergestellt, die anschließend in der Presse (Plattenpresse "Schwabendan", Typ Polystat 400A) zunächst ohne Druck über 20 min auf ca. 180 °C aufgeheizt und dann für 30 s bei 10 bar gepresst wurden. Die Abkühlung auf Raumtemperatur erfolgte bei aufrechterhaltenem Druck über 20 min in der Presse.

Die mechanischen Eigenschaften wurden nach ISO 180 (Kerbschlagzähigkeit), ISO 527-2 (Zugfestigkeit) bzw. ISO 1183-1 (Dichte) bestimmt. Die Wassereinlagerung des Verbundwerkstoffs wurde durch Tauchen der WPCs über 1 bis 14 d im Vergleich zur Kontrolle bestimmt. Die Messwerte sind in der nachfolgenden Tabelle 2 dargestellt.

**Tabelle 2: Mechanische Eigenschaften und Wassereinlagerung im Tauchversuch eines Verbundwerkstoffs aus Fichtenholzspänen und Polypropylen:**

| | P 0,3% | P 0,75% | P 1,5% | F 0,3% | F 0,75% | F 1,5% | Kontrolle |
|---|---|---|---|---|---|---|---|
| Kerbschlagzähigkeit [J] | 4,23 | 3,98 | 4,12 | 3,95 | 3,86 | 3,72 | 4,07 |
| E-Modul [N/mm²] | 3689 | 3664 | 3640 | 3734 | 3691 | 3466 | 3721 |
| Zugfestigkeit [N/mm²] | 25,3 | 24,2 | 22,7 | 24,1 | 25,5 | 23,4 | 25,8 |
| Dichte [g/cm³] | 1,07 | 1,09 | 1,07 | 1,07 | 1,06 | 1,06 | 1,07 |
| WA* 1 d | 1,38 | 1,11 | 0,98 | 1,44 | 1,26 | 1,02 | 2,17 |
| WA* 3 d | 2,12 | 1,96 | 1,74 | 2,27 | 2,09 | 1,83 | 3,35 |
| WA* 7 d | 2,98 | 2,84 | 2,65 | 3,15 | 2,95 | 2,66 | 5,03 |
| WA* 14 d | 4,31 | 4,18 | 3,41 | 4,67 | 4,31 | 3,95 | 6,93 |

| | | | | | | | |
|---|---|---|---|---|---|---|---|
| WA* bedeutet Wasseraufnahme nach 1, 3, 7 bzw. 14 Tagen (d) | | | | | | | |

Die gemessenen Festigkeitswerte zeigen für beide erfindungsgemäßen Schutzmittel nur unwesentliche Veränderungen gegenüber der Kontrolle mit unbehandelten Spänen, während die Werte der Wassereinlagerung zeigen, dass diese durch die erfindungsgemäßen Schutzmittel deutlich verringert wird. Damit zeigen die Verbundwerkstoffe, deren Holzanteil mit erfindungsgemäßem Schutzmittel behandelt worden ist, eine verbesserte Beständigkeit gegen Feuchtigkeitsschwankungen, insbesondere gegenüber flüssigem Wasser.

## Patentansprüche

1. Holzwerkstoff aus einer Mischung aus Holz in Mischung mit einem Kunststoff und/oder Klebstoff, **dadurch gekennzeichnet, dass** das Holz einen Gehalt an einem C6-bis C40- Kohlenwasserstoff aufweist, der mit Hydroxylgruppen reaktive N-Methylolgruppen umfasst.

2. Holzwerkstoff nach Anspruch 1, **dadurch gekennzeichnet, dass** der Kunststoff aus der Gruppe ausgewählt ist, die Polyethylen, Polypropylen, Polyethylen - Polypropylen Copolymeren umfasst.

3. Holzwerkstoff nach Anspruch 1 oder 2, **dadurch gekennzeichnet, dass** der Klebstoff aus der Gruppe ausgewählt ist, die Harnstoff - Formaldehyd-Harz, Phenol-Formaldehyd-Harz, Melamin - Formaldehyd-Harz und Isocyanat-Harz umfasst.

4. Holzwerkstoff nach einem der voranstehenden Ansprüche, **dadurch gekennzeichnet, dass** der Holzwerkstoff ein Spanplatte, OSB oder ein Holz - Kunststoff-Verbundwerkstoff (WPC) ist.

5. Holzwerkstoff nach einem der voranstehenden Ansprüche, **dadurch gekennzeichnet, dass** der C6- bis C40- Kohlenwasserstoff, der mit Hydroxylgruppen reaktive N-Methylolgruppen umfasst, durch Umsetzung von Fettsäuren und/oder Fettsäureamiden und/oder Fettalkoholen mit N-methylolierten Aminoverbindungen zugänglich ist.

6. Holzwerkstoff nach einem der voranstehenden Ansprüche, **dadurch gekennzeichnet, dass** der C6- bis C40- Kohlenwasserstoff, der mit Hydroxylgruppen reaktive N-Methylolgruppen umfasst, einen Zusatz von C1- bis C8- Diaminoalkanen und/oder Harnstoff aufweist.

7. Holzwerkstoff nach einem der voranstehenden Ansprüche, **dadurch gekennzeichnet, dass** der C6- bis C40- Kohlenwasserstoff, der mit Hydroxylgruppen reaktive N-Methylolgruppen umfasst, einen Katalysator enthält, der aus der Gruppe ausgewählt ist, die Metallhalogenide, Metallsulfate, Metallnitrate, Metalltetrafluoroborate, Metallphosphate oder deren Gemische, Ammoniumchlorid, Ammoniumsulfat, Ammoniumoxalat, Diammoniumphosphat oder deren Gemische, Maleinsäure, Ameisensäure, Zitronensäure, Weinsäure, Oxalsäure, p-Toluolsulfonsäure, Salzsäure, Schwefelsäure und Borsäure umfasst.

8. Holzwerkstoff nach einem der voranstehenden Ansprüche, **dadurch gekennzeichnet, dass** zusätzlich Paraffine mit Emulgator, Detergenz oder Schutzkolloide in Mischung mit Zirkon- und/oder Aluminiumsalz in wässriger Mischung eingesetzt sind.

## Claims

1. Derived timber product of a mixture of wood in admixture with a synthetic material and/or adhesive, **characterized in that** the wood has a content of a C6 - C40 hydrocarbon which comprises N-methylol groups reactive with hydroxyl groups.

2. Derived timber product according to claim 1, **characterized in that** the synthetic material is selected from the group comprising polyethylene, polypropylene, polyethylene - polypropylene co-polymers.

3. Derived timber product according to claim 1 or 2, **characterized in that** the adhesive is selected from the group comprising urea - formaldehyde resin, phenyl - formaldehyde resin, melamine - formaldehyde resin, and isocyanate resin.

4. Derived timber product according to one of the preceding claims, **characterized in that** the derived timber product is a chipboard, OSB, or a timber - plastics - composite material (WPC).

5. Derived timber product according to one of the preceding claims, **characterized in that** the C6 - to C40 - hydrocarbon, which comprises N-methylol groups reactive with hydroxyl groups, is available by conversion of fatty acids and/or fatty acid amides and/or fatty alcohols with N-methylolated amino compounds.

6. Derived timber product according to one of the preceding claims, **characterized in that** the C6 - to C40 - hydrocarbon, which comprises N-methylol groups reactive with hydroxyl groups, has an addition of C1 - to C8 - diamino alkanes and/or urea.

7. Derived timber product according to one of the preceding claims, **characterized in that** the C6 - to C40 - hydrocarbon, which comprises N-methylol groups reactive with hydroxyl groups, comprises a catalyst, which is selected from the group comprising metal halogenids, metal sulfates, metal nitrates, metal tetrafluoro borates, metal phosphates and/or mixtures thereof, ammonium chloride, ammonium sulfate, ammonium oxalate, di-ammonium phosphate and their admixtures, maleic acid, formic acid, citric acid, tartaric acid, oxalic acid, p-toluenesulfonic acid, hydrochloric acid, sulfuric acid, and boric acid.

8. Derived timber product according to one of the preceding claims, **characterized in that** additionally, paraffins with emulsifier, detergent, or protective colloids are used in admixture with zircionium salt and/or aluminium salt in aqueous mixture.

## Revendications

1. Matériau dérivé du bois consistant en un mélange de bois avec du plastique et/ou de la colle, **caractérisé par le fait que** le bois présente une teneur en un hydrocarbure C6 à C40 comprenant des groupes N-méthylol réactifs avec les groupes hydroxyle.

2. Matériau dérivé du bois selon la revendication 1, **caractérisé par le fait que** le plastique est choisi à partir d'un groupe comprenant le polyéthylène, le polypropylène, des copolymères polyéthylène - polypropylène.

3. Matériau dérivé du bois selon la revendication 1 ou 2, **caractérisé par le fait que** la colle est choisie à partir d'un groupe comprenant la résine urée-formaldéhyde, la résine phénol-formaldéhyde, la résine mélamine-formaldéhyde et la résine d'isocyanate.

4. Matériau dérivé du bois selon une des revendications précédentes, **caractérisé par le fait que** le matériau dérivé du bois est un panneau de particules, un OSB ou un composite bois-plastique (WPC).

5. Matériau dérivé du bois selon une des revendications précédentes, **caractérisé par le fait que** l'hydrocarbure C6 à C40 comprenant les groupes N-méthylol réactifs avec les groupes hydroxyle est accessible en convertissant des acides gras et/ou des amides d'acides gras et/ou des alcools gras avec des composés aminés N-méthylolés.

6. Matériau dérivé du bois selon une des revendications précédentes, **caractérisé par le fait que** l'hydrocarbure C6 à C40 comprenant les groupes N-méthylol réactifs avec les groupes hydroxyle présente un additif de diaminoalcanes C1 à C8 et/ou d'urée.

7. Matériau dérivé du bois selon une des revendications précédentes, **caractérisé par le fait que** l'hydrocarbure C6 à C40 comprenant les groupes N-méthylol réactifs avec les groupes hydroxyle contient un catalyseur qui est sélectionné à partir d'un groupe comprenant les halogénés de métaux, les sulfates de métaux, les nitrates de métaux, les tétrafluoroborates de métaux, les phosphates de métaux ou leurs mélanges, le chlorure d'ammonium, le sulfate d'ammonium, l'oxalate d'ammonium, le phosphate de diammonium ou leurs mélanges, l'acide maléique, l'acide formique, l'acide citrique, l'acide tartrique, l'acide oxalique, l'acide p-toluenesulfonique, l'acide chlorhydrique, l'acide sulfurique et l'acide borique.

8. Matériau dérivé du bois selon une des revendications précédentes, **caractérisé par le fait qu'**on emploie en outre de la paraffine avec un émulsifiant, un détergent ou des colloïdes protecteurs en mélange avec du sel de zirconium et/ou d'aluminium en mélange aqueux.
